# EUROPÄISCHE PATENTSCHRIFT

(11) **EP 0 878 561 B1**
(45) Veröffentlichungstag und Bekanntmachung des Hinweises auf die Patenterteilung: **03.09.2003**
(21) Anmeldenummer: 98107584.9
(22) Anmeldetag: 25.04.1998
(51) Int. Cl.: C23C 18/16, C25D 21/22

(54) **Verfahren und Vorrichtung zum Regenerieren von Verzinnungslösungen**
Process and apparatus for the regeneration of tin plating solutions
Procédé et dispositif pour la régéneration des solutions de plaçage d'étain

(30) Priorität: 07.05.1997 DE 19719020
(43) Veröffentlichungstag der Anmeldung: 18.11.1998
(73) Patentinhaber: KM Europa Metal Aktiengesellschaft, D-49023 Osnabrück (DE)
(72) Erfinder: Fischwasser, Klaus, Prof. rer. nat., 01326 Dresden (DE); Lieber, Hans-Wilhelm, Prof. Dr.-Ing., 14129 Berlin (DE); Blittersdorf, Ralph, Dr. rer. nat., 12279 Berlin (DE); Heuss, Annette, Dipl.-Ing. (FH), 14513 Teltow (DE); Reiter, Ulrich, Dr.-Ing., 49080 Osnabrück (DE); Harnischmacher, Werner, Dr. rer. nat., 49078 Osnabrück (DE)

(56) Entgegenhaltungen:
- EP-A- 0 347 016
- EP-A- 0 545 216
- DE-C- 4 310 366

## Beschreibung

Die Erfindung betrifft ein Verfahren und eine Vorrichtung zum Regenerieren von verbrauchten Verzinnungslösungen.

Die außenstromlose Verzinnung von Kupferwerkstücken mittels einer wäßrigen Verzinnungslösung ist ein gängiges Verfahren in der Oberflächenbeschichtungstechnik. Es findet beispielsweise bei der Innenverzinnung von kupferrohren oder der Verzinnung von Platinen für integrierte Schaltkreise Anwendung.

Die Verzinnungslösung enthält wäßrig gelöste Zinnionen, welche aufgrund einer chemischen Reduktion mittels eines geeigneten Reduktionsmittels auf dem Kupfer abgeschieden werden. Hierbei findet an der Oberfläche der Kupferwerkstücke ein Austausch zwischen den Metallen statt, der durch einen in der Verzinnungslösung enthaltenen Komplexbildner ermöglicht wird. Als Reduktionsmittel wird vor allem Hypophosphit eingesetzt, als Komplexbildner findet meist Thioharnstoff Anwendung.

Durch die Herabsetzung des Redoxpotentials von Kupfer in der komplexgebundenen Form, geht Kupfer in Lösung und Zinn scheidet sich auf der Oberfläche des Kupferwerkstücks ab. Da bei chemischen Reaktionen keine freien Elektronen auftreten, ist die Oxidation eines Reaktionspartners stets von der Reduktion eines anderen begleitet.

Mit dem Prozeß der außenstromlosen Verzinnung ist folglich eine Anreicherung von Kupfer und eine Abreicherung von Zinn in der Verzinnungslösung verbunden. Im konventionellen Betrieb muß daher Zinn und Komplexbildner nachdosiert werden, bis eine Kupfergrenzkonzentration erreicht ist, bei der die Lösung unbrauchbar ist und ausgetauscht werden muß. Desweiteren muß von Zeit zu Zeit Reduktionsmittel nachdosiert werden, da sich dieses verbraucht, wenn nach dem Erreichen einer vollständigen Zinnschicht noch weiteres Metall abgeschieden werden soll.

Die verbrauchte Verzinnungslösung enthält dann Zinn- und Kupferionen, freien und an die Kupferionen gebundenen Komplexbildner, verbrauchtes und unverbrauchtes Reduktionsmittel und gegebenenfalls weitere Bestandteile oder prozeßtechnisch bedingte Verunreinigungen.

Zur Regenerierung eines galvanischen Verzinnungselektrolyten wird durch die DE 27 42 718 A1 vorgeschlagen, zuerst die Zinnionen mittels Elektrolyse zu entfernen und dann im Anschluß die Fremdmetallionen in einem Kationenaustauscher zu entfernen.

Durch die DE 43 10 366 C1 zählt ein Verfahren und eine Vorrichtung zum Regenerieren von wäßrigen, außenstromlos arbeitenden Beschichtungslösungen zur Metallbeschichtung mittels Metallionen und eines Reduktionsmittels zum Stand der Technik. Hierbei wird eine Kombination eines lonenaustauscher-Prozesses mit den Elektrodenreaktionen der Elektrolyse vorgenommen.

Der Vorgang findet in einer mindestens vierkammerigen Elektrolysezelle statt. Es wird eine elektrolytische Regeneration erreicht durch Reduktion von im Prozeß entstehendem Orthophosphit in einer Kathodenkammer zu Hypophosphit und durch elektrodialytische Bereitstellung von gegenionenfreien Nachschärfchemikalien.

Eine elektrolytische Regeneration von außenstromlos arbeitenden Verzinnungslösungen konnte bislang nicht erfolgreich praktiziert werden, da bereits die thermodynamischen Potentiale des komplexgebundenen Kupfers und des Zinns gegen eine Kupferabscheidung sprechen.

Hier setzt die vorliegende Erfindung ein, deren Aufgabe es ist, ein Verfahren und eine Vorrichtung aufzuzeigen, welche es ermöglichen, die sich anreichernde Störkomponente Kupfer durch kathodische Abscheidung abzutrennen und gleichzeitig die sich verbrauchende Komponente Zinn nachzuliefern, so daß hierdurch die Nutzungsdauer bzw. Standzeit von außenstromlos arbeitenden Verzinnungslösungen für Kupferwerkstücke deutlich verlängert werden kann.

Die Lösung des verfahrensmäßigen Teils dieser Aufgabe besteht in den Merkmalen des Anspruchs 1.

Die Lösung des gegenständlichen Teils dieser Aufgabe ist in den Merkmalen des Anspruchs 8 zu sehen.

Vorteilhafte Weiterbildungen des erfindungsgemäßen Verfahrens sind in den abhängigen Ansprüchen 2 bis 7 charakterisiert. Vorteilhafte Ausgestaltungen der erfindungsgemäßen Vorrichtung bilden den Gegenstand der abhängigen Ansprüche 9 bis 12.

Kernpunkt der Erfindung bildet die Maßnahme, verbrauchte Verzinnungslösung in starker Verdünnung zu regenerieren. Erfindungsgemäß wird eine Kombination von Elektrodenreaktionen der Elektrolyse mit Transportprozessen in lonenaustauschermembranen vorgenommen. Hierbei erfolgt eine Abreicherung von Kupfer durch kathodische Abscheidung aus einer Verdünnung der Verzinnungslösung und Anreicherung von Zinn durch anodische Auflösung und Transport durch eine Kationenaustauschermembran.

Die Erfindung macht sich dabei die Erkenntnis zu eigen, daß bei einer Regenerationslösung, in der die im Verzinnungsprozeß verwendete Verzinnungslösung stark verdünnt vorliegt, sich die Abscheideverhältnisse gegenüber der originalkonzentrierten Verzinnungslösung umkehren und sich bevorzugt Kupfer aus dem thermodynamisch benachteiligten Kupferkomplex abscheidet. Dadurch kann die Störkomponente Kupfer abgereichert und die für den Prozeß notwendige Komponente Zinn durch anodische Auflösung nachgeliefert werden.

Die Regenerationslösung wird einer Elektrolysezelle zugeleitet, welche eine Kathodenkammer mit eingegliederter Kathode, eine Mittelkammer und eine mit einem Anolyten gefüllte Anodenkammer mit eingegliederter Anode umfaßt. Die Kathodenkammer ist durch eine Anionenaustauschermembran von der Mittelkammer getrennt, wohingegen zwischen Anodenkammer und Mittelkammer eine Kationenaustauschermembran eingegliedert ist. Zwischen Anode und Kathode ist eine elektrische Potentialdifferenz angelegt.

In der Elektrolysezelle gelangt die Regenerationslösung zunächst in die Kathodenkammer und verweilt dort unter Abscheidung von Kupfer an die Kathode. Die Verweilzeit ist abhängig von der zugeführten Gesamtmetallmenge. Anschließend wird die an Kupfer abgereicherte Regenerationslösung in die Mittelkammer geleitet, wo eine Zinnanreicherung von aus dem Anolyten der Anodenkammer durch die Kathodenaustauschermembran durchgetretenen Zinnionen erfolgt.

Danach kann die aufbereitete, mit Zinn angereicherte Regenerationslösung aus der Mittelkammer der Weiterverwendung zugeführt werden.

Zweckmäßigerweise wird die aufbereitete Regenerationslösung in den Verzinnungsprozeß zurückgeführt, wo sie auch die dort durch Verdunstung auftretenden Wasserverluste ausgleicht.

Gemäß den Merkmalen des Anspruchs 2 besteht die Regenerationslösung aus einer 5 bis 50 %igen Verdünnung der Verzinnungslösung. Als besonders vorteilhaft wird ein Konzentrationsbereich zwischen 10 bis 15 % angesehen.

Auch wenn es grundsätzlich möglich ist, die Regenerationslösung durch Abziehen von Verzinnungslösung aus dem Beschichtungsprozeß und Zumischen einer entsprechend hohen Menge von Wasser zu erhalten, ist eine besonders vorteilhafte Weiterbildung des erfindungsgemäßen Verfahrens in den Merkmalen des Anspruchs 3 zu sehen. Danach wird die Regenerationslösung aus einem Spülprozeß der Kupferwerkstücke gewonnen.

Das durch eine geeignete Spültechnik aufkonzentrierte Spülwasser, das eine Elektrolytkonzentration von vorzugsweise 10 bis 15 % der Prozeßlösung besitzt, wird dann in die Kathodenkammer der Elektrolysezelle geleitet.

Die Verdünnung der Verzinnungslösung, die sich automatisch beim Spülprozeß ergibt und durch geeignete Spültechniken auf den geforderten Konzentrationsbereich gebracht wird, ermöglicht die kathodische Abscheidung von Kupfer aus dem Komplex gegenüber Zinn, und zwar obwohl die thermodynamischen Redoxpotentiale dies nicht erwarten lassen.

Die in der Regenerationslösung enthaltenen Kupferionen werden kathodisch abgeschieden. In geringem Maße werden auch die ebenfalls in der Regenerationslösung enthaltenen Zinnionen kathodisch mit abgeschieden. Die Ionen des Reduktionsmittels können durch die lonenaustauschermembranen in die Mittelkammer diffundieren, in der sich die Regenerationslösung des vorhergehenden Regeneriertakts befindet. Diese ist bereits an Kupfer abgereichert.

Nach der Kupferanreicherung in der Kathodenkammer wird die Regenerationslösung in die Mittelkammer überführt, in der die Zinnanreicherung stattfindet.

Hierbei gelangen Zinnionen, die in der Anodenkammer anodisch aufgelöst werden, durch Diffusion aus der Anodenkammer durch die Kationenaustauschermembran in die Mittelkammer. Die Anionen des Reduktionsmittels werden durch die Kationenaustauschermembran an einem Durchtritt in die Anodenkammer gehindert, so daß sie in der Mittelkammer verbleiben.

Die Kombination von Elektrodenreaktionen der Elektrolyse mit Transportprozessen in lonenaustauschermembranen ermöglicht erfindungsgemäß eine selektive Abscheidung der Störkomponente Kupfer aus einer Regenerationslösung in Form von verdünnter Verzinnungslösung.

Im Anschluß an die Zinnanreicherung wird die regenerierte Lösung in den Verzinnungsprozeß zurückgeführt und frischt die Verzinnungslösung auf. Hierdurch wird die Standzeit und Nutzungsdauer der Verzinnungslösung deutlich verlängert.

Als Anolyt, der in einem eigenen Kreislauf geführt wird (Anspruch 4), kommt Schwefelsäure zur Anwendung, vorzugsweise in einer Konzentration zwischen 3 % und 6 % (Anspruch 5). Hier verläuft eine anodische Auflösung des Zinns ohne Polarisationseffekt mit nahezu 100 %iger Stromausbeute.

Alternativ kann als Anolyt auch Tetrafluoroborsäure oder Methansulfonsäure eingesetzt werden, wie dies Anspruch 6 vorsieht.

Nach den Merkmalen des Anspruchs 7 liegt die Temperatur in der Elektrolysezelle zwischen 10 °C und 60 °C. Am besten verläuft die kathodische Abreicherung an Kupfer und Anreicherung an Zinn in einem Temperaturbereich zwischen 30 °C und 40 °C.

Die Regenerationslösung wird in der Elektrolysezelle bewegt, wie dies Anspruch 9 vorsieht. Dies kann beispielsweise durch das Umpumpen von Kammer zu Kammer erfolgen oder durch ein Rühren in den Kammern. Hierdurch werden Polarisationseffekte in den Kammern, insbesondere an den Membranoberflächen, vermieden.

Zur Gewährleistung optimaler Regenerationsbedingungen kann die Temperatur der Elektrolysezelle steuerbar sein (Anspruch 10).

Das erfindungsgemäße Verfahren läßt sich sowohl im kontinuierlichen Taktbetrieb als auch im Chargenbetrieb durchführen.

Die Regenerationslösung kann entweder quasi kontinuierlich in zwei Takten durch die Kathodenkammer bzw. Mittelkammer der dreikammerigen Membranelektrolyse geführt oder es kann ein Anteil der Verzinnungslösung als Charge verdünnt in der Zelle regeneriert und anschließend wieder der Verzinnungslösung zugeführt werden.

Vorzugsweise besteht das Kathodenmaterial aus Kupfer oder Edelstahl (Anspruch 11). Das Anodenmaterial besteht aus Zinn. Dies ist eine Voraussetzung für die Zinnanreicherung während des Regenerationsprozesses.

Da ein Verzinnungsprozeß üblicherweise bei Temperaturen zwischen 70 °C und 80 °C durchgeführt wird, treten entsprechend hohe Verdunstungsverluste in der Verzinnungslösung auf. Die zugeführte aufbereitete Regenerationslösung gleicht diese aus. Falls erforderlich, kann eine bedarfsgerechte prozeßabhängige Korrektur bzw. Einstellung der Regenerationslösung vorgenommen werden. Auf diese Weise wird durch das erfindungsgemäße Verfahren auch eine günstigere Wasserkreislaufführung erreicht.

Gemäß den Merkmalen des Anspruchs 12 können zwei oder mehrere Elektrolysezellen stapelweise hintereinander (Reihenschaltung) oder parallel nebeneinander (Parallelschaltung) geschaltet werden. Damit wird eine hohe Kapazität für die Aufbereitung verbrauchter Verzinnungslösungen bereitgestellt.

Die Erfindung ist nachstehend durch ein Beispiel und eine Abbildung näher erläutert.

Das Beispiel betrifft einen Verzinnungselektrolyten zur außenstromlosen Verzinnung der auf Fluoroboratbasis mit dem Komplexbildner Thioharnstoff und dem Reduktionsmittel Hypophosphit aufgebaut ist.

Für das Beispiel gelten die in der nachfolgenden Tabelle aufgeführten Daten:

### Redoxpotentiale:

### Stabilitätskonstanten:

- Kₛ (Cu(TH)₂⁺): = 2,0 x 10¹²
- Kₛ (Cu(TH)₃⁺): = 2,0 x 10¹⁴
- Kₛ (Cu(TH)₄⁺): = 3,4 x 10¹⁵ bzw. 2,4 x 10¹⁵
aus [Inorg. Chem., 15, 940, (1976)] und [J. Am. Chem. Soc., 72, 4724, (1950)]

In der Tabelle sind außer den Reaktionsgleichgewichten für das System aus Zinnionen, komplexgebundenen Kupferionen und Anionen des Reduktionsmittels auch diejenigen der chemischen Wasserzersetzung aufgeführt, da diese bei der Membranelektrolyse, insbesondere bei stark verdünnten Lösungen, mit berücksichtigt werden müssen.

Es zeigt sich anhand der Daten, daß freies Kupfer, sowohl als Cu(I) als auch als Cu(II) bevorzugt gegenüber Zinn abgeschieden werden könnte. Da das Kupfer aber ausschließlich als komplexgebundenes Kupfer vorliegt, erfolgt eine Zinnabscheidung. Dies ist in konzentrierten Lösungen auch der Fall.

Die Erfindung führt dazu, daß bei der Regenerationslösung in der Verzinnungslösung in der angegebenen Verdünnung vorliegt, elektrodenkinetische Effekte (Durchtrittsreaktion, Austauschstromdichte, Überspannung) eine zunehmend wichtigere Rolle spielen, so daß trotz der ungünstigen Potentialverhältnisse bevorzugt Kupfer abgeschieden werden kann.

Der Ablauf des Regenerationsprozesses einer Verzinnungslösung ist in Figur 1 verdeutlicht. Die für das System wichtigen Reaktionsgleichgewichte, Redoxpotentiale und Komplexstabilitätskonstanten finden sich in vorstehender Tabelle.

Mit 1 ist in der Figur 1 eine Anlage zur außenstromlosen Verzinnung von Kupferwerkstücken mittels einer wäßrigen Verzinnungslösung bezeichnet.

Im Anschluß an den Verzinnungsprozeß werden die Kupferwerkstücke in einem Spülvorgang gereinigt. Der Spülvorgang ist mit SP, die Wasserzuführung durch den Pfeil W gekennzeichnet. Hierbei wird der aus der Verzinnungslösung durch Elektrolytausschleppung ausgeschleppte Anteil durch das Spülwasser verdünnt. Durch eine entsprechende Spültechnik wird das Spülwasser auf eine 10 bis 15 %ige Verdünnung der Prozeßlösung konzentriert.

Die so hergestellte Regenerationslösung wird einer dreikammerigen Elektrolysezelle 2 zugeleitet. Die Elektrolysezelle umfaßt eine Kathodenkammer 3, eine Mittelkammer 4 und eine Anodenkammer 5.

In der Kathodenkammer 3 befindet sich eine Kathode 6 aus Kupfer, in der Anodenkammer 5 ist eine Anode 7 aus Zinn angeordnet. Zwischen Anode 7 und Kathode 6 ist eine Potentialdifferenz angelegt.

Die Kathodenkammer 3 ist durch eine Anionenaustauschermembran 8 und die Anodenkammer 5 durch eine Kationenaustauschermembran 9 von der Mittelkammer 4 getrennt.

Die Regenerationslösung wird zunächst in die Kathodenkammer 3 geleitet (Pfeil P1). Die Störkomponente Kupfer wird dann aus dem Thioharnstoffkomplex bei einer Stromdichte von 0,4 bis 0,6 A/dm² zu über 95 % kathodisch abgeschieden und damit aus dem System entfernt. Gleichzeitig können Anionen, wie das Tetrafluoroboratanion und das Hypophosphitanion durch die Anionenaustauschermembran 8 in die Mittelkammer 4 durchtreten.

Als Nebenreaktionen können eine Mitabscheidung des Zinns von weniger als 35 %, die Zersetzung von Wasser durch Wasserstoffentwicklung und eine Reduktion von Orthophosphitanteilen zu Hypophosphit über den entstehenden Wasserstoff eintreten. Insbesondere die Wasserzersetzung aufgrund der Verdünnung führt zu einer geringeren Stromausbeute (ca. 40 %) bezüglich der Metallabscheidung.

Nach einer der abzuscheidenden Metallmenge entsprechenden Verweilzeit wird der Inhalt der Kathodenkammer 3 in die Mittelkammer 4 umgepumpt (siehe Pfeil P 2). Hier findet eine Zinnanreicherung durch Zinnionen statt, die aus der Anodenkammer 5 durch die Kationenaustauschermembran 9 diffundieren Die Tetrafluoroborat- und Hypophospitionen können wegen der Kationenaustauschermembran 9 nicht in die Anodenkammer 5 durchtreten.

Im Anschluß an die Zinnanreicherung kann die regenerierte Lösung in den Verzinnungsprozeß zurückgeführt werden (Pfeil P3). Hierdurch können auch die im Verzinnungsprozeß auftretenden Verdunstungsverluste ausgeglichen werden. Die im Verzinnungsprozeß auftretende Verdunstung ist durch die Pfeile V angedeutet. Falls erforderlich, kann eine Bedarfskorrektur (Pfeil BK) der aufbereiteten verdünnten Lösung auf die prozeßtechnischen Anforderungen der Verzinnungslösung vorgenommen werden.

Die jeweiligen Elektrolytlösungen in den drei Reaktionskammern (Kathodenkammer 3, Mittelkammer 4, Anodenkammer 5) werden bewegt, damit Polarisationseffekte in den Reaktionskammern 3, 4, 5, insbesondere an den Membranoberflächen, vermieden werden. Die Bewegung in der Kathodenkammer 3 und in der Mittelkammer 4 ist durch die Pfeile B1 und B2 angedeutet. Die Bewegung B1, B2 kann beispielsweise durch Rühren erfolgen. Der Anolyt (H₂SO₄) in der Anodenkammer 5 wird in einem eigenen Kreislauf geführt. Dieser ist durch den Pfeil B3 gekennzeichnet.

Die Kombination von Elektrodenreaktionen der Elektrolyse mit Transportprozessen in lonenaustauschermembranen ermöglicht somit eine selektive Abscheidung der Störkomponente Kupfer aus einer verdünnten Verzinnungslösung bei gleichzeitiger Anreicherung von Zinn über anodische Auflösung und Transport der Zinnionen durch die Kationenaustauschermembran. Die regenerierte Lösung wird in die Verzinnungslösung des Verzinnungsprozesses zurückgeführt. Hierdurch wird die Standzeit bzw. die Nutzungsdauer der Verzinnungslösung deutlich verlängert.

Erfindungsgemäß ist es möglich, daß zwei oder mehrere der vorbeschriebenen Elektrolysezellen 2 stapelweise hintereinander (Reihenschaltung) oder parallel nebeneinander (Parallelschaltung) geschaltet sind. Auf diese Weise wird die jeweils bedarfsgerecht gestaltete Kapazität für die Aufbereitung von Verzinnungslösungen erreicht.

### Bezugszeichenaufstellung

- 1 -: Verzinnungsanlage
- 2 -: Elektrolysezelle
- 3 -: Kathodenkammer
- 4 -: Mittelkammer
- 5 -: Anodenkammer
- 6 -: Kathode
- 7 -: Anode
- 8 -: Anionenaustauschermembran
- 9 -: Kationenaustauschermembran

- B1 -: Pfeil
- 82 -: Pfeil
- B3 -: Pfeil
- BK -: Bedarfskorrektur
- P1 -: Pfeil
- P2 -: Pfeil
- P3 -: Pfeil
- SP -: Spülvorgang
- V -: Verdunstung

## Patentansprüche

1. Verfahren zum Regenerieren einer wäßrigen, außenstromlos arbeitenden Verzinnungslösung für Kupferwerkstücke, welche Zinn- und Kupferionen, freien und an die Kupferionen gebundenen Komplexbildner sowie verbrauchtes und unverbrauchtes Reduktionsmittel enthält, **dadurch gekennzeichnet, daß** eine Regenerationslösung mit einer im Vergleich zur außenstromlos arbeitenden Verzinnungslösung einen geringeren Zinnanteil aufweisenden Lösung einer Elektrolysezelle (2) zugeleitet wird, welche eine Kathodenkammer (3) mit eingegliederter Kathode (6), eine Mittelkammer (4) und eine mit einem Anolyten gefüllte Anodenkammer (5) mit eingegliederter Zinn-Anode (7) umfaßt, wobei zwischen Zinn-Anode (7) und Kathode (6) eine Potentialdifferenz angelegt ist und die Kathodenkammer (3) durch eine Anionenaustauschermembran (8) und die Anodenkammer (5) durch eine Kationenaustauschermembran (9) von der Mittelkammer (4) getrennt sind, wobei die Regenerationslösung zunächst in die Kathodenkammer (3) geleitet wird und dort unter Abscheidung von Kupfer an die Kathode (6) verweilt, und daß nach der Verweilzeit die an Kupfer abgereicherte Regenerationslösung in die Mittelkammer (4) umgepumpt wird, wo eine Zinnanreicherung von aus der Anodenkammer (5) durch die Kationenaustauschermembran (9) durchgetretenen Zinnionen erfolgt.

2. Verfahren nach Anspruch 1, **dadurch gekennzeichnet, daß** die Regenerationslösung zwischen 5 % und 50 %, vorzugsweise 10 % bis 15 % Verzinnungslösung enthält.

3. Verfahren nach Anspruch 1 oder 2, **dadurch gekennzeichnet, daß** die Regenerationslösung aus einem Spülprozeß (SP) der Kupferwerkstücke gewonnen wird.

4. Verfahren nach einem der Ansprüche 1 bis 3, **dadurch gekennzeichnet, daß** der Anolyt in einem Kreislauf (B3) geführt wird.

5. Verfahren nach einem der Ansprüche 1 bis 4, **dadurch gekennzeichnet, daß** als Anolyt eine 3 bis 6 %ige Schwefelsäure verwendet wird.

6. Verfahren nach einem der Ansprüche 1 bis 4, **dadurch gekennzeichnet, daß** als Anolyt eine Tetrafluoroborsäure oder eine Methansulfonsäure verwendet wird.

7. Verfahren nach einem der Ansprüche 1 bis 6, **dadurch gekennzeichnet, daß** die Temperatur in der Elektrolysezelle (2) zwischen 10 °C und 60 °C, vorzugsweise zwischen 30 °C und 40 °C, liegt.

8. Vorrichtung zur Durchführung des Verfahrens nach einem oder mehreren der Ansprüche 1 bis 7, bestehend aus einer Elektrolysezelle (2), welche eine Kathodenkammer (3) mit eingegliederter Kathode (6), eine Mittelkammer (4) und eine Anodenkammer (5) mit eingegliederter Zinn-Anode (7) umfaßt, wobei die Kathodenkammer (3) durch eine Anionenaustauschermembran (8) und die Anodenkammer (5) durch eine Kationenaustauschermembran (9) von der Mittelkammer (4) getrennt sind und zwischen Zinn-Anode (7) und Kathode (6) eine Potentialdifferenz anlegbar ist.

9. Vorrichtung nach Anspruch 8, **dadurch gekennzeichnet, daß** die Regenerationslösung in der Elektrolysezelle (2) bewegbar ist.

10. Vorrichtung nach Anspruch 8 oder 9, **dadurch gekennzeichnet, daß** die Temperatur der Elektrolysezelle (2) steuerbar ist.

11. Vorrichtung nach einem der Ansprüche 8 bis 10, **dadurch gekennzeichnet, daß** die Kathode (6) aus Kupfer oder Edelstahl besteht.

12. Vorrichtung nach einem der Ansprüche 8 bis 11, **dadurch gekennzeichnet, daß** mehrere Elektrolysezellen hintereinander und/oder parallel geschaltet sind.

## Claims

1. Method for regeneration of an aqueous copper workpiece tinning solution which works without external current and contains tin and copper ions, free complexing agents and complexing agents bound to the copper ions and used and unused reducing agent, **characterised in that** a regeneration solution with a solution exhibiting a lower tin content than the tinning solution working without external current is fed to an electrolysis cell (2) which comprises a cathode chamber (3) with an integral cathode (6), a middle chamber (4) and an anode chamber (5) filled with an anolyte with an integral tin anode (7), and a potential difference is applied between the tin anode (7) and the cathode (6) and the cathode chamber (3) is separated from the middle chamber (4) by an anion exchanger membrane (8) and the anode chamber (5) is separated from the middle chamber (4) by a cation exchanger membrane (9), and the regeneration solution is first passed into the cathode chamber (3) and retained there while depositing copper on the cathode (6), and **in that** after the retention time the regeneration solution depleted of copper is pumped into the middle chamber (4) where tin enrichment is carried out with tin ions which have passed out of the anode chamber (5) through the cation exchanger membrane (9).

2. Method according to claim 1, **characterised in that** the regeneration solution contains between 5% and 50%, preferably 10% to 15% of tinning solution.

3. Method according to claim 1 or 2, **characterised in that** the regeneration solution is recovered from a copper workpiece rinsing process (SP).

4. Method according to one of claims 1 to 3, **characterised in that** the anolyte is conveyed in a circuit (B3).

5. Method according to one of claims 1 to 4, **characterised in that** a 3 to 6% sulphuric acid is used as anolyte.

6. Method according to one of claims 1 to 4, **characterised in that** a tetrafluoroboric acid or a methane sulphonic acid is used as anolyte.

7. Method according to one of claims 1 to 6, **characterised in that** the temperature in the electrolysis cell (2) lies between 10°C and 60°C, preferably between 30°C and 40°C.

8. Device for implementing the method according to one or more of claims 1 to 7, consisting of an electrolysis cell (2) which comprises a cathode chamber (3) with an integral cathode (6), a middle chamber (4) and an anode chamber (5) with an integral tin anode (7), and the cathode chamber (3) is separated from the middle chamber (4) by an anion exchanger membrane (8) and the anode chamber (5) is separated from the middle chamber (4) by a cation exchanger membrane (9), and a potential difference can be applied between the tin anode (7) and the cathode (6).

9. Device according to claim 8, **characterised in that** the regeneration solution can be moved in the electrolysis cell (2).

10. Device according to claim 8 or 9, **characterised in that** the temperature of the electrolysis cell (2) can be controlled.

11. Device according to one of claims 8 to 10, **characterised in that** the cathode (6) is made of copper or special steel.

12. Device according to one of claims 8 to 11, **characterised in that** a plurality of electrolysis cells are connected in series and/or in parallel with one another.

## Revendications

1. Procédé pour régénérer une solution d'étamage aqueuse, travaillant sans courant extérieur, pour des pièces en cuivre, contenant des ions libres d'étain et de cuivre, et des formateurs de complexe libres et liés aux ions de cuivre, ainsi que de l'agent réducteur consommé et non consommé,
**caractérisé en ce que**
on fournit à une cellule d'électrolyse (2) une cellule de régénération avec une solution ayant une teneur en étain plus faible que celle d'une solution d'étain fonctionnant sans courant extérieur ;
cette cellule d'électrolyse comprenant une chambre cathodique (3) avec une cathode (6) intégrée, une chambre intermédiaire (4) et une chambre anodique (5) remplie d'un liquide anodique et intégrant une anode d'étain (7) ;
on applique une différence de potentiel entre l'anode d'étain (7) et la cathode (6) et on sépare de la chambre intermédiaire (4) la chambre cathodique (3) par une membrane échangeuse d'anions (8) et la chambre anodique (5) par une membrane d'échange cationique (9) ;
la solution de régénération est fournie d'abord à la chambre cathodique (3) et de là, avec séparation du cuivre, séjourne au niveau de la cathode (6) ; et
après le temps de séjour, la solution de régénération, appauvrie en cuivre, est pompée dans la chambre intermédiaire (4) dans laquelle se fait un enrichissement en étain par les ions d'étain venant de la chambre anodique (5) à travers la membrane d'échange de cations (9).

2. Procédé selon la revendication 1,
**caractérisé en ce que**
la solution de régénération contient entre 5 % et 50 % et de préférence entre 10 % et 15 % d'une solution d'étain.

3. Procédé selon les revendications 1 ou 2,
**caractérisé en ce que**
la solution de régénération résulte d'un procédé de rinçage (SP) de pièces en cuivre.

4. Procédé selon l'une des revendications 1 à 3,
**caractérisé en ce que**
l'anolyte circule dans un circuit (B3).

5. Procédé selon l'une des revendications 1 à 4,
**caractérisé en ce que**
l'anolyte est une solution d'acide sulfurique à 3 - 6 %.

6. Procédé selon l'une des revendications 1 à 4,
**caractérisé en ce que**
l'anolyte est une solution de tétrafluoroborique ou un acide métha-sulfonique.

7. Procédé selon l'une des revendications 1 à 6,
**caractérisé en ce que**
la température de la cellule d'électrolyse (2) est comprise entre 10°C et 60°C de préférence entre 30°C et 40°C.

8. Dispositif pour la mise en oeuvre du procédé selon une ou plusieurs des revendications 1 à 7,
composé d'une cellule d'électrolyse (2) ayant une chambre cathodique (3) intégrant une cathode (6), une chambre intermédiaire (4) et une chambre anodique (5) intégrant une anode d'étain (7),
la chambre cathodique (3) étant séparée de la chambre intermédiaire (4) par une membrane d'échange d'anions (8) et la chambre anodique (5) par une membrane échangeuse de cations (9), et on applique une différence de potentiel entre l'anode de zinc (7) et la cathode (6).

9. Dispositif selon la revendication 8,
**caractérisé en ce que**
la solution de régénération de la cellule d'électrolyse (2) est en mouvement.

10. Dispositif selon l'une des revendications 8 ou 9,
**caractérisé en ce qu'**
on commande la température de la cellule d'électrolyse (2).

11. Dispositif selon l'une des revendications 8 à 10,
**caractérisé en ce que**
la cathode (6) est en cuivre ou en acier inoxydable.

12. Dispositif selon l'une des revendications 8 à 11,
**caractérisé en ce que**
plusieurs cellules d'électrolyse sont branchées les unes derrière les autres et/ou en parallèle.
